# EUROPÄISCHE PATENTSCHRIFT

(11) **EP 0 118 480 B1**
(45) Veröffentlichungstag und Bekanntmachung des Hinweises auf die Patenterteilung: **02.12.1987**
(21) Anmeldenummer: 83902690.3
(22) Anmeldetag: 01.09.1983
(51) Int. Cl.: C25D 11/24

(54) **NACHVERDICHTUNGSVERFAHREN**
RECOMPRESSION PROCESS
PROCEDE DE RECOMPRESSION

(30) Priorität: 03.09.1982 CH 5258/82
(43) Veröffentlichungstag der Anmeldung: 19.09.1984
(73) Patentinhaber: FFA FLUG- UND FAHRZEUGWERKE AG, CH-9423 Altenrhein (CH)
(72) Erfinder: GRÜNINGER, Edgar, CH-9422 Staad (CH)
(74) Vertreter: Justitz-Wormser, Daisy P., Dipl.-Chem.
(86) Internationale Anmeldenummer: CH8300100
(87) Internationale Veröffentlichungsnummer: WO8400982

## Beschreibung

Beim bekannten anodischen Oxidieren von Metalloberflächen, insbesondere solchen aus Leichtmetallen, wie z. B. Aluminium, durch Umwandlung der obersten Metallschichten entstehen Schutzschichten aus dem entsprechenden Metalloxid. Hierbei entstehen feinporige Ueberzüge, die sich für Reaktionen mit verschiedenen Reagentien und/oder Farbstoffen eignen, die es heute ermöglichen, insbesondere Aluminiumoberflächen in einer grossen Anzahl Farbtöne einzufärben. Je nach dem Verwendungszweck dieser als « eloxierte Aluminiumgegenstände bekannte Produkte im Innen- oder Ausseneinsatz werden mehr oder weniger wetterfeste Oberflächen benötigt. Die diversen hierfür geeigneten Färbemittel und deren Anwendung sind dem Fachmann bestens bekannt und benötigen hier keiner näheren Erläuterung.

Allen anodischen Oxidationsverfahren ist gemeinsam, dass die erhaltenen Oberflächen, ob farblos oder in einer oder mehreren Stufen gefärbt, gegen Berührung und gegen korrodierende Substanzen empfindlich sind. Um diesen grossen Nachteil zu beheben, wurden verschiedene Nachverdichtungsverfahren, sogenannte Sealverfahren, entwickelt, durch welche eine berührungs-und korrosionsfeste Oberfläche erhalten wird. Das gebräuchlichste dieser Nachverdichtungsverfahren ist eine Behandlung mit kochendem Wasser oder Dampf, bekannt als Heisswasser- und Dampfsealing. Diese Verfahren erfordern einen sehr hohen Energieverbrauch. Ein weiterer Nachteil der Heisswasserbehandlung ist die Bildung einer unerwünschten Ablagerung aus Kalk und anderen im Badwasser gelösten Salzen und Verunreinigungen, welche anschliessend in einem zusätzlichen Arbeitsgang mechanisch entfernt werden muss. Zur Verhinderung solcher Ablagerungen wurden sogenannte Sealhilfsmittel vorgeschlagen, die im allgemeinen auf der Basis hochmolekularer Verbindungen aufgebaut sind, das Verfahren jedoch wiederum verteuern, da sie ergänzt werden müssen.

Auch Metallsalze, wie Nickelsalze, z. B. Nickelacetat, wurden als Zusatz zu den Heisswasserbädern bereits vorgeschlagen, um die Verdichtung noch zu verstärken. Die Verdichtungswirkung dieser Salzbäder tritt bereits bei einer Temperatur von 70 °C ein, erfordert also keine Siedetemperatur, doch bildet sich auch hier ein sehr starker Belag, der nicht auf der Oberfläche belassen werden kann.

In der US-A-3071 494 ist eine Lösung zum Nachverdichten anodisierter, gefärbter Aluminiumoberflächen in der Hitze zwecks Verbesserung der Farbechtheit beschrieben. Diese Lösung enthält Ammoniumkomplexe von hydrolysierbaren Kupfer-, Nickel- und Kobaltsalzen.

JP-A-54 116 350 (Metal Finishing Abstracts, Vol. 22, No. 4, Juli/August 1980, Hampton Hill (GB), Seite 269 D, linke Spalte) schlägt zur Nachverdichtung der eloxierten Oberfläche eine Lösung vor, die Ni- und/oder Co-Acetate und/oder Zirkonfluorid sowie ein kompliziertes Polymersulfonat enthält, vor.

Gemäss EP-A-0101820 gelingt die Nachverdichtung bereits bei 30 bis 35 °C mit einer Lösung, welche eine OH-Gruppe enthaltende organische Substanz, insbesondere vom Typus R-Si(OH)₃, enthält. Als Hilfsstoffe kann die Lösung Ni-, F-, SiFₑ-, W0₄₋, Mo0₄-, Cr0₄-lonen oder Gemische davon enthalten.

Keine dieser bekannten Methoden erlaubt es jedoch, die Verbesserung der eloxierten und gegebenenfalls gefärbten Aluminiumoberfläche bereits bei Zimmertemperaturen zu erzielen.

Ein weiterer Nachteil der bisher vorgeschlagenen Sealverfahren besteht ferner darin, dass bereits ein höherer Gehalt an Silikaten, Phosphaten, Chloriden und dergleichen im Wasser als « Sealgift wirkt, d. h. es entstehen Schichten ungenügender Qualität, die im Salztest sehr rasch abgebaut werden und durchkorrodieren.

Eine weitere Schwierigkeit der bisher bekannten Sealbäder besteht ferner darin, dass sie üblicherweise eine Lebensdauer von etwa 3 bis 6 Wochen aufweisen. Nach dieser Zeit sind sie unbrauchbar und müssen weggeworfen werden.

Es wurde nun ein neues Sealverfahren entwickelt, welches eine Behandlung bei Temperaturen unter 30 °C und insbesondere auch bei Zimmertemperatur erlaubt, keine Badverunreinigung bewirkt, nur den Ersatz der durch das Behandlungsgut entfernten Badbestandteile aber keine Erneuerung des Bades benötigt und hervorragende Verdichtungen der Ueberzüge ergibt.

Ueberraschenderweise wurde gefunden, dass sich diese Resultate durch Behandlung der anodisch oxidierten und gegebenenfalls gefärbten Metalloberflächen, insbesondere Aluminiumoberflächen, mit einer wässerigen Lösung, welche ein Nickelsalz und ein Fluorid enthält, erzielen lassen.

Gegenstand der vorliegenden Erfindung ist daher ein Verfahren zur Nachverdichtung von in wässerigem Medium anodisch oxidierter und gegebenenfalls gefärbten Metallen, insbesondere Aluminium, welches dadurch gekennzeichnet ist, dass man die noch nasse Oberfläche bei einer Temperatur unter 30 °C mit einer wässerigen Lösung in Berührung bringt, welche mindestens ein Nickelsalz und mindestens ein Fluorid enthält.

Als Nickelsalze eignen sich anorganische Nickelsalze, wie Nickelchlorid, -sulfat, -carbonat, -nitrat, usw., wie auch organische Nickelsalze, wie Nickelacetat und andere. Das Fluorid ist vorzugsweise ein Fluorid eines Alkalimetallsalzes, wie Natriumfluorid, Kaliumfluorid, usw., oder des Ammoniums, z. B. (NH₄)HF₂, oder ein organisches Fluorid.

Vorzugsweise werden die Salze in annähernd äquimolaren Mengenverhältnissen von Nickelsalz zu Fluorid eingesetzt, wobei beim Nickelsalz auch das vorhandene Kristallwasser zu berücksichtigen ist. Es können auch grössere oder kleinere Men-

gen des Nickel- oder Fluoridsalzes verwendet werden, doch sind die Resultate im allgemeinen weniger gut.

Die optimale Zugabe an Salzen pro Liter Badflüssigkeit richtet sich nach der jeweils zu behandelnden Oberfläche und kann durch einfache Versuche ermittelt werden. Im allgemeinen beträgt der Salzzusatz total (Nickelsalz und Fluorid) etwa 1 bis 20 g/Liter, wobei eine Menge von etwa 10 g/Liter für Aluminiumoberflächen bevorzugt wird.

Das pH der Behandlungslösung liegt mit Vorteil im leicht sauren Bereich, z. B. bei 5,5 bis 5,8 und kann mit einer üblichen Säure, z. B. Essigsäure, eingestellt werden.

Die Behandlung erfolgt bei einer Temperatur unter 30 °C, vorzugsweise bei Zimmertemperatur, wodurch der Energieverbrauch drastisch herabgesetzt werden kann. Die Berührungszeit der Salzlösung mit _{'}der Metalloberfläche ist nicht kritisch. Im allgemeinen beträgt sie mindestens etwa 10 Minuten. Die Behandlung kann durch Eintauchen in ein Sealbad oder durch Besprühen, Aufpinseln oder auf jede beliebige Art erfolgen. Die behandelte Oberfläche wird im allgemeinen nach der Behandlung mit kaltem Wasser abgespült doch kann diese Spülung ohne weiteres wegfallen ohne nachteilige Wirkung auf die Qualität der Oberfläche zu haben.

Insbesondere, wenn Bäder zur Sealbehandlung verwendet werden, empfiehlt sich der Zusatz eines Konservierungsmittels, wie sie z. B. auch für Färbebäder und andere galvanische Bäder üblich sind, z. B. Formalin, « Preventol und andere ; im allgemeinen genügt ein Zusatz von 0,01 g/Liter. Falls das Konservierungsmittel nicht wasserlöslich ist, kann es in einem mit Wasser mischbaren Lösungsmittel, z. B. einem niederen aliphatischen Alkohol, wie Methanol, Aethanol, Propanol, n- oder iso-Butanol, usw. gelöst der wässerigen Seallösung zugesetzt werden. Ein derartiger Zusatz kann auch für Lösungen zum Aufspritzen, Aufbürsten usw. empfehlenswert sein, wenn diese Lösungen längere Zeit offen aufbewahrt werden, da sie unter Umständen leicht von Mikroorganismen befallen werden.

Die Seallösungen können weitere übliche Zusätze, wie Netzmittel und dergleichen, enthalten. Es ist wichtig, dass die zu behandelnden Oberflächen in noch nassem Zustand der erfindungsgemässen Sealbehandlung unterzogen werden, d. h. praktisch unmittelbar im Anschluss an die Oxidation oder Färbung, bzw. an die letzte Spülung. Sobald die Oxidschicht zu trocknen beginnt, ergibt das erfindungsgemässe Verfahren die gewünschte Verdichtung nicht mehr, selbst wenn die Oberfläche wieder benetzt wird. Dies ist im Gegensatz zu den bisherigen Heisssealverfahren, bei welchen die Oberfläche in trockenem Zustand auch nach längerer Lagerung noch verdichtet werden kann.

Das erfindungsgemässe Verfahren ergibt eine hervorragende Korrosionsbeständigkeit und ein glattes, ansprechendes Aussehen der Oberfläche. Die Verdichtungswirkung hat z. B. bei Aluminium im allgemeinen nach 24 Stunden ihr Maximum erreicht. Die behandelten Gegenstände weisen dann eine bleibende Korrosionsfestigkeit auf und eignen sich für alle üblichen Verwendungszwecke. Hierbei ist keinerlei Ablagerung oder Hydratbildung auf den Oberflächen zu beobachten.

Der Abträgswert für Aluminiumblech bestimmt nach ISO 3210, der gemäss der heute geltenden Eurasnorm bei Heissverdichtung bis zu 30 mg/dm² betragen darf, liegt bei erfindungsgemäss kaltverdichteten Blechen bei etwa 7 bis 10 mg/dm². Die erhaltenen Abtragswerte sind sowohl bei farblos eloxierten Aluminiumoberflächen wie insbesondere bei z. B. mit elektrolytischer Metallsalzfärbung gefärbten Aluminiumoberflächen gegenüber denjenigen von heissverdichteten Oberflächen (mit oder ohne Salzzusatz) wesentlich verbessert.

Ausser der beträchtlichen Energie-Ersparnis bieten die erfindungsgemäss verwendeten Lösungen den Vorteil, wesentlich weniger umweltbelastend zu sein als die bisherigen, da ihre Lebensdauer praktisch unbeschränkt ist, sie also nicht weggeworfen werden müssen.

Ein Mittel zur Durchführung des obigen Kaltsealverfahrens ist gekennzeichnet durch einen Gehalt an mindestens einem Nickelsalz und zusätzlich mindestens einem Fluorid der oben beschriebenen Art. Das Mittel kann als trockenes Gemisch, als Paste oder als Konzentrat vorliegen. Vorzugsweise enthält es die Salze in annähernd äquimolarem Verhältnis von Nickeisatz - H₂0 zu Fluorid. Das Mittel kann bereits weitere Zusätze, wie Netzmittel, Konservierungsmittel, usw. enthalten, doch können diese auch getrennt beim Zubereiten der Lösung zugesetzt werden. Das Mittel ist unbeschränkt haltbar und kann z. B. in solcher Dosierungsform abgepackt werden, dass keine Wägung, Messung oder dergleichen beim Ansetzen der Lösung oder bei deren Ergänzung mehr notwendig ist.

### Beispiel 1

Ein Bad wird hergestellt durch Auflösen von 10 g/Liter eines Gemisches aus 262,9 g Ni(S0₄) . 6H₂0 und 42,0 g NaF in Wasser. Dieser Lösung werden 0,5 g/Liter des Netzmittels « Ekalin F (Sandoz) und 0,01 g/Liter « Preventol » (Bayer), gelöst in 10 g/Liter Butanol zugesetzt und der pH der Lösung mit Essigsäure auf 5,6 eingestellt.

Aluminiumprofile, die auf übliche Art farblos eloxiert und von denen ein Teil zusätzlich mit « Colinal 3175 gefärbt wurden (Schichtdicke 24 µn1), wurden unmittelbar nach Verlassen des letzten Spülbades in das obige Bad, das eine Temperatur von etwa 25 °C aufwies, verbracht und 15 Minuten darin belassen. Nach 24 Stunden betrug der Abtragswert bei den farblosen Oberflächen 6,9 mg/dm², bei den gefärbten Oberflächen 9,4 mg/dm².

### Beispiel 2

Zum Vergleich wurden gleiche farblos eloxierte Profile mit einer Schichtdicke von 24 ₁1m der üblichen Heissverdichtung unterworfen, wobei Abtragswerte von 16,4 mg/dm² erhalten wurden. Gleiche farblos eloxierte, unverdichtete Profile ergaben nach Verdichtung wie in Beispiel 1 beschrieben, einen Abtrag von 14,4 mg/dm².

## Patentansprüche

1. Verfahren zur Nachverdichtung der Oberfläche von in wässerigem Medium anodisch oxidierten, und gegebenenfalls gefärbten Metallen, insbesondere Aluminium, dadurch gekennzeichnet, dass man die noch nasse Oberfläche bei einer Temperatur unter 30 °C mit einer wässerigen Lösung in Berührung bringt, welche mindestens ein Nickelsalz und mindestens ein Fluorid enthält.

2. Verfahren nach Patentanspruch 1, dadurch gekennzeichnet, dass das Kation des Fluorides ein Alkali, vorzugsweise Natrium oder Kalium, Ammonium oder ein einwertiger organischer Rest ist.

3. Verfahren nach Patentanspruch 1 oder 2, dadurch gekennzeichnet, dass die Lösung ein pH im leicht sauren Bereich aufweist, z. B. zwischen 5,5 und 5,8.

4. Verfahren nach einem der Patentansprüche 1 bis 3, dadurch gekennzeichnet, dass die Salze in annähernd äquimolarer Menge von Nickelsalz, einschliesslich gegebenenfalls vorhandenem Kristallwasser, zu Fluorid verwendet werden.

5. Verfahren nach einem der Patentansprüche 1 bis 4, dadurch gekennzeichnet, dass der Lösung ein Konservierungsmittel und gegebenenfalls weitere Hilfsmittel, z. B. ein Netzmittel, zugesetzt werden.

## Claims

1. A process for after-sealing the surface of metals, in particular aluminium, which have been anodically oxidised in an aqueous medium, and which may be coloured, characterised in that, while it is still wet, the surface is brought into contact at a temperature of less than 30 °C with an aqueous solution which contains at least one nickel salt and at least one fluoride.

2. A process as claimed in Claim 1, characterised in that the cation of the fluoride is an alkali, preferably sodium, potassium, ammonium or a monovalent organic radical.

3. A process as claimed in Claim 1 or 2, characterised in that the solution has a pH which is in the slightly acidic range, for example, between 5.5 and 5.8.

4. A process as claimed in any of Claims 1 to 3, characterised in that the salts are used in a substantially equimolar quantity of nickel salt, including water of crystallisation if present, to fluoride.

5. A process as claimed in any of Claims 1 to 4, characterised in that a preserving agent, and, if desired, other auxiliary agents such as, for example, a wetting agent, are added to the solution.

## Revendications

1. Procédé de densification complémentaire de la surface de métaux oxydés par voie anodique dans un milieu aqueux et éventuellement teintés, notamment de l'aluminium, caractérisé par le fait qu'à une température inférieure à 30 °C, on place la surface encore humide en contact avec une solution aqueuse, qui contient au moins un sel de nickel et au moins un fluorure.

2. Procédé suivant la revendication 1, caractérisé par le fait que le cation du fluorure est un alcali, de préférence du sodium ou du potassium, de l'ammonium ou un résidu organique monovalent.

3. Procédé suivant la revendication 1 ou 2, caractérisé par le fait que la solution possède un pH situé dans la plage légèrement acide et qui est compris par exemple entre 5,5 et 5,8.

4. Procédé suivant l'une des revendications 1 à 3, caractérisé par le fait qu'on utilise les sels avec des quantités approximativement équimolaires du sel de nickel, y compris de l'eau de cristallisation éventuellement présente, et du fluorure.

5. Procédé suivant l'une des revendications 1 à 4, caractérisé par le fait qu'on ajoute à la solution un agent de conservation et éventuellement un autre agent auxiliaire, par exemple un agent de réticulation.
